# EUROPÄISCHE PATENTSCHRIFT

(11) **EP 0 808 381 B1**
(45) Veröffentlichungstag und Bekanntmachung des Hinweises auf die Patenterteilung: **10.05.2006**
(21) Anmeldenummer: 95942089.4
(22) Anmeldetag: 09.12.1995
(51) Int. Cl.: C25D 3/58

(54) **VERFAHREN ZUR AUSBILDUNG EINER LEGIERUNGSSCHICHT**
METHOD OF FORMING AN ALLOY LAYER
PROCEDE DE FORMATION D'UNE COUCHE D'ALLIAGE

(43) Veröffentlichungstag der Anmeldung: 26.11.1997
(73) Patentinhaber: Metallveredlung GmbH & Co. KG, 42699 Solingen (DE)
(72) Erfinder: WILBUER, Klaus, Leo, D-42699 Solingen (DE)
(74) Vertreter: Stenger, Watzke & Ring
(86) Internationale Anmeldenummer: PCT/EP1995/004853
(87) Internationale Veröffentlichungsnummer: WO 1997/021852

(56) Entgegenhaltungen:
- US-A- 2 528 601
- US-A- 3 440 151
- ABNER BRENNER: "electrodeposition of alloys" 1963 , ACADEMIC PRESS , NEW YORK AND LONDON XP002009498 siehe Seite 502 siehe Seite 503, Zeile 12 - Zeile 14

## Beschreibung

Die Erfindung betrifft ein Verfahren zur Ausbildung einer chromfarbenen Hartbronze-Legierungsschicht an einer Oberfläche eines Werkstücks, wobei die zu beschichtende Oberfläche als Kathode beschaltet und damit mit einer benachbart positionierten Anode mit einem Elektrolyt kontaktiert wird, wobei Bestandteile der geplanten Legierung im Elektrolyt gelöst werden.

Gattungsgemäße Verfahren sind seit langem bekannt. Ursprünglich wurden Oberflächen von Werkstücken verkupfert. Etwa in den sechziger Jahren wurden Bronzierverfahren eingeführt, wobei insbesondere lösliche Legierungsanoden Verwendung fanden. Es konnten nur äußere Oberflächen von Werkstücken in Elektrolytbädern beschichtet werden. Insbesondere konnten nur überaus dünne Schichten im Bereich kleiner 30 µm erzeugt werden.

Die ursprünglichen Kupferschichten brachten Oberflächenhärten von 100 bis 120 Hv mit sich. Demgegenüber brachte die Bronzeschicht bereits eine Härte um 400 Hv. Damit kam die Bronzeschicht in den Bereich der aufwendigeren Nickelschichten, allerdings noch lange nicht in den Bereich von Chromiden, wobei Hartchrom bis zu 1000 Hv aufweisen kann. Demgegenüber hat Bronze zwar die besten Korrosionsschutzeigenschaften und zugleich gute Gleiteigenschaften, jedoch konnten, wie bereits ausgeführt, nur sehr dünne Schichten und nur an tauchbaren Oberflächen eines Werkstücks ausgebildet werden.

Aus dem Stand der Technik sind darüber hinaus Kupfer-Zinn-Legierungsschichten mit Härten von bis zu 550 Hv bei einer Schichtdicke von ungefähr 40 µm bekannt.

Davon ausgehend liegt der vorliegenden Erfindung die **Aufgabe** zugrunde, ein Verfahren der gattungsgemäßen Art dahingehend zu verbessem, daß insbesondere Dickschichten erzeugt werden können.

Unter Dickschichten werden Schichten von 500 µm verstanden. Weiterhin ist es wünschenswert, mit dem Verfahren auch innere Oberflächen, beispielsweise von Behältern, beschichten zu können.

Zur technischen **Lösung** der Aufgabe wird das gattungsgemäße Verfahren dadurch weiterentwickelt, daß zur Beschichtung der Innenoberfläche eines Behälters mit Schichten im Dickschichtenbereich bis 500 µm und mit einer Härte bis 700 Hv eine spiralförmige Anode zur Einstellung des Abstands zu der zu beschichtenden inneren Oberfläche verwendet wird.

Die erfindungsgemäße verfahrensseitige Verbesserung ermöglicht insbesondere eine exakte Steuerung der Eigenschaften der gebildeten Schichten und vor allem der Dicke der Schichten. Durch die Möglichkeit, auf die Elektrolytzusammensetzung Einfluß zu nehmen, wird das Verfahren besonders einfach.

Mit Vorteil wird vorgeschlagen, daß als Elektrolyt zyanidische Elektrolyte verwendet werden. Mit besonderem Vorteil wird Kaliumzyanid verwendet. Alternativ können in herkömmlicher Weise auch Natriumzyanide eingesetzt werden.

Mit besonderem Vorteil wird vorgeschlagen, daß als Legierungsbestandteil Stanat im Elektrolyt gelöst wird. Stanat, also Zinnsalz, bildet zusammen mit dem Kupfer, welches in vorteilhafter Weise von der löslichen Kupferanode kommt, die gewünschte Legierung.

Es ist bereits bekannt, daß Bronzen zum Anlaufen neigen, was eine Folge der sogenannten Eigenoxidation ist. Unoxidierte Bronzen sind darüber hinaus gelb. Zur Vermeidung dieser optischen Nachteile und zur weiteren Verbesserung der relativen Härte bis in einen Bereich von 700 Hv wird gemäß einem besonders vorteilhaften Vorschlag der Erfindung eine Inert-Anode verwendet. In vorteilhafter Weise wird eine unlösliche Edelstahlanode eingesetzt. Die Legierungsbestandteile sind dann insgesamt im Elektrolyten gelöst, welcher sich gemäß einem Vorschlag der Erfindung aus Kupferzyanid, Stanat und KOH zusammensetzt. Mit besonderem Vorteil kann dem Elektrolyten auch eine Organik beigegeben werden, insbesondere eine Organik zur Regelung des gesteuerten Einbaus von Kupfer. Mit dem erfindungsgemäßen Verfahren lassen sich Bronzeschichten in beliebiger Zusammensetzung mit einer bemerkenswerten Härte bis 700 Hv erzeugen. Die gebildeten Schichten sind nicht mehr gelb sondern entsprechen farblich einer Chromschicht. Die nach dem erfindungsgemäßen Verfahren hergestellten Schichten stellen eine Alternative zu Nickelschichten her, die beispielsweise im Schmuckbereich zu Allergien führen können. Herkömmliche Hartbronzeschichten sind mit erreichbaren 2 -bis 4 µm zu dünn. Nach dem erfindungsgemäßen Verfahren lassen sich demgegenüber auch Dickschichten erzeugen.

Die technologischen Eigenschaften der Schichten lassen sich durch die Einflußnahme auf unterschiedliche Parameter variieren. Gemäß einem Vorschlag der Erfindung wird die Flutung mit Elektrolyt gesteuert. Gemäß einem weiteren vorteilhaften Vorschlag der Erfindung wird im Falle einer gewünschten Innenbeschichtung, beispielsweise eines Behälters, eine spiralförmige Anode verwendet. Durch die Art der Ausbildung der Anode lassen sich die Flächenverhältnisse von Anode zu Kathode steuern, was ebenfalls einen Einfluß auf die technologischen Eigenschaften der gebildeten Schicht hat. Gemäß einem weiteren Vorschlag der Erfindung wird der Abstand von der Anode zur zu beschichtenden Oberfläche gesteuert, was ebenfalls die Eigenschaften der gebildeten Legierung beeinflußt. Schließlich lassen sich noch Parameter wie die Elektrolytzusammensetzung, die Stromdichte, die Temperatur und die Art der Organik steuern.

Die nach der Erfindung hergestellten Legierungen sind neu und insbesondere in Dickschichten erzeugbar. Die Härte der Legierungen kommt in den Bereich harter Nickelschichten, während die Legierung darüber hinaus die positiven Korrosionsschutzeigenschaften und Gleiteigenschaften herkömmlicher Bronze hat. Schließlich ist eine Innenbeschichtung, beispielsweise von Behältern, möglich.

Weitere Vorteile und Merkmale der Erfindung ergeben sich aus der folgenden Beschreibung anhand der Figuren. Dabei zeigt die einzige beiliegende
- Figur 1: eine schematische Darstellung einer Anordnung für eine Innenbeschichtung.

Ein Behälter, im gezeigten Ausführungsbeispiel ein Becher 1, ist mit einem negativen Anschluß 2 zur elektrischen Beschaltung versehen und soll im gezeigten Ausführungsbeispiel an der inneren Oberfläche 3 mit einer Hartbronzeschicht versehen werden.

Eine Spirale bildet die Anode und ist mit einem positiven Anschluß 5 zur elektrischen Beschaltung versehen.

Eine Lanze 6 übernimmt im gezeigten Ausführungsbeispiel die Funktion der Elektrolytzuführung und gleichzeitig der Absaugleitung.

Bei der Spirale 4 kann es sich beispielsweise um eine Kupferanode handeln. Durch die Art der Spiralenbildung und die Eintauchtiefe lassen sich die Flächenverhältnisse von Anoden- zu Kathodenflächen regeln. Durch den Spiralendurchmesser läßt sich der Abstand der Anode zu der zu beschichtenden inneren Oberfläche, die die Kathode bildet, einstellen. Der Elektrolyt besteht beispielsweise aus Kaliumzyanid und Stanat und weist als Regelmechanismus für den gesteuerten Einbau von Kupfer eine Organik auf.

Es lassen sich noch die Elektrolyttemperatur und die Elektrolytflutungsvorgänge steuern, so daß sich insgesamt gewünschte definierte Legierungseigenschaften ergeben. Die an der inneren Oberfläche 3 des metallischen Bechers 1 ausgebildete Legierungsschicht läßt sich hinsichtlich der Dicke und der technologischen Eigenschaften durch die beschriebenen Parameter variieren.

## Patentansprüche

1. Verfahren zur Ausbildung einer chromfarbenen Hartbronze-Legierungsschicht an einer Oberfläche eines Werkstücks, wobei die zu beschichtende Oberfläche als Kathode beschaltet und damit mit einer benachbart positionierten Anode mit einem Elektrolyt kontaktiert wird, wobei Bestandteile der geplanten Legierung im Elektrolyt gelöst bereitgestellt werden,
**dadurch gekennzeichnet, daß**
zur Beschichtung der Innenoberfläche eines Behälters mit Schichten im Dickschichtenbereich bis 500 µm und mit einer Härte bis 700 HV eine spiralförmige Anode zur Einstellung des Abstandes zu der zu beschichtenden inneren Oberfläche verwendet wird.

2. Verfahren nach Anspruch 1, **dadurch gekennzeichnet, daß** der Abstand zwischen Anode und Kathode gesteuert wird.

3. Verfahren nach einem der vorhergehenden Ansprüche, **dadurch gekennzeichnet, daß** die Stromdichte gesteuert wird.

4. Verfahren nach einem der vorhergehenden Ansprüche, **dadurch gekennzeichnet, daß** ein zyanidischer Elektrolyt verwendet wird.

5. Verfahren nach einem der vorhergehenden Ansprüche, **dadurch gekennzeichnet, daß** als Legierungsbestandteil Stanat gelöst wird.

6. Verfahren nach einem der vorhergehenden Ansprüche, **dadurch gekennzeichnet, daß** in dem Elektrolyt eine Organik zur Regelung des Einbaus von Kupfer verwendet wird.

## Claims

1. A method of forming a chrome coloured hard bronze alloy layer on a surface of a workpiece wherein the surface to be coated is connected as a cathode and is thus in contact with an adjacent electrode via an electrolyte, components of the intended alloy being provided in dissolved form in the electrolyte, **characterised in that**, for the purpose of coating the inner surface of the container with layers in the thick layer region of up to 500 µ and with a hardness of up to 700 HV, a helical anode is used to adjust the spacing from the inner surface to be coated.

2. A method as claimed in claim 1, **characterised in that** the spacing between the anode and cathode is controlled.

3. A method as claimed in one of the preceding claims, **characterised in that** the current density is controlled.

4. A method as claimed in one of the preceding claims, **characterised in that** a cyanide electrolyte is used.

5. A method as claimed in one of the preceding claims, **characterised in that** stannate is dissolved as a component of the alloy.

6. A method as claimed in one of the preceding claims, **characterised in that** an organic compound is used in the electrolyte to control the incorporation of copper.

## Revendications

1. Procédé de formation d'une couche d'alliage de bronze dur couleur de chrome sur une surface d'une pièce, moyennant quoi la surface à enduire est montée comme cathode et, ainsi, mise en contact avec une anode avec un électrolyte positionnée au voisinage, moyennant quoi les composants de l'alliage prévu sont chargés dissous dans l'électrolyte,
**caractérisé en ce que**
pour l'enduction de la surface intérieure d'un récipient avec des couches dans la plage d'épaisseur de couche atteignant 500 µm et avec une dureté atteignant 700 HV, on utilise une anode en forme de spirale pour le réglage de la distance par rapport à la surface intérieure à enduire.

2. Procédé selon la revendication 2, **caractérisé en ce que** la distance entre l'anode et la cathode est commandée.

3. Procédé selon l'une quelconque des revendications précédentes, **caractérisé en ce que** la densité de courant est commandée.

4. Procédé selon l'une quelconque des revendications précédentes, **caractérisé en ce que** l'on utilise un électrolyte cyanuré.

5. Procédé selon l'une quelconque des revendications précédentes, **caractérisé en ce que** l'on dissout du stannate comme composant d'alliage.

6. Procédé selon l'une quelconque des revendications précédentes, **caractérisé en ce que** l'on utilise dans l'électrolyte un produit organique pour le réglage de l'incorporation de cuivre.
